# EUROPÄISCHE PATENTSCHRIFT

(11) **EP 1 210 474 B1**
(45) Veröffentlichungstag und Bekanntmachung des Hinweises auf die Patenterteilung: **22.09.2004**
(21) Anmeldenummer: 00949462.6
(22) Anmeldetag: 05.08.2000
(51) Int. Cl.: D04H 1/46, D04H 1/56, D04H 5/02, D04H 1/42, D04H 3/10, D04H 13/00

(54) **VERFAHREN UND VORRICHTUNG ZUR HERSTELLUNG EINES KOMPOSITVLIESES ZUR AUFNAHME UND SPEICHERUNG VON FLÜSSIGKEITEN**
METHOD AND DEVICE FOR PRODUCING A COMPOSITE NONWOVEN FOR RECEIVING AND STORING LIQUIDS
PROCEDE ET DISPOSITIF POUR PRODUIRE UN NON-TISSE COMPOSITE SERVANT A ABSORBER ET A RETENIR DES LIQUIDES

(30) Priorität: 19.08.1999 DE 19938809
(43) Veröffentlichungstag der Anmeldung: 05.06.2002
(73) Patentinhaber: Fleissner GmbH, 63329 Egelsbach (DE); Albis SPA, 13060 Roasio Curavecchia (IT)
(72) Erfinder: BOSCOLO, Gianni, G., I-13856 Viagliano Biellese (IT)
(74) Vertreter: Neumann, Gerd, Dipl.-Ing.
(86) Internationale Anmeldenummer: PCT/EP2000/007621
(87) Internationale Veröffentlichungsnummer: WO 2001/014624

(56) Entgegenhaltungen:
- EP-A- 0 333 228
- EP-A- 0 492 554
- EP-A- 0 926 288
- WO-A-92/08834
- PATENT ABSTRACTS OF JAPAN vol. 1995, no. 01, 28. Februar 1995 (1995-02-28) & JP 06 299452 A (NEW OJI PAPER CO LTD), 25. Oktober 1994 (1994-10-25)

## Beschreibung

Die Erfindung bezieht sich auf ein Verfahren zur Herstellung eines Kompositvlieses zur Aufnahme und Speicherung von Flüssigkeiten od. dgl. bestehend aus einem Trägervlies, das zur Verfestigung z. B. hydrodynamisch vernadelt wird, und einer auf das verfestigte Trägervlies aufgegebenen Zellstoffschicht wie aus Woodpulp-Fasern, die mit dem Trägervlies in festen Kontakt gebracht wird. Ein Verfahren dieser Art geht aus der EP-B-0 540 041 hervor. Dort wird das Trägervlies im wesentlichen nicht zur Verfestigung wasservernadelt, sondern um die Flüssigkeitsdurchlässigkeit des Trägervlieses zu erhöhen. Auf das so vernadelte Trägervlies wird dann der superabsorbierende Pulp in einer Schicht aufgegeben, beides in einen guten Bindungskontakt gebracht und dann das Kompositvlies getrocknet.

Es hat sich ergeben, dass eine reine Pressverfestigung nur einen ungenügenden festen Kontakt des Pulps mit dem Trägervlies bringt. Eine zufriedenstellende Verbindung der Woodpulp-Fasern mit dem Trägervlies ist z. B. aus der US-A-3 560 326 oder der WO 92/08834 bekannt, und zwar durch eine hydrodynamische Vernadelung der Woodpulp-Fasern mit dem verfestigten Trägervlies. Diese Art der Verbindung hat jedoch einen hohen Verlust an Zellstofffasern zur Folge. Versuche haben ergeben, dass bis zu 12 % der Woodpulp-Fasern aus der Nutzschicht oder dem Verband ausgewaschen werden und damit für den Nutzeffekt des Produktes verloren gehen. Außerdem gelangen damit auch sehr viele Zellstofffasern in die bei der Wasservernadelung notwendige Filtration des zirkulierenden Wassers. Durch den zusätzlichen erhöhten Aufwand zur Reinigung des wiederverwendeten Wassers verteuert sich das Produkt weiterhin. Eine Wasservernadelung mit nur einem niedrigen Wasserdruck bringt nicht die erforderliche Festigkeit; oder ein stärkeres Trägervlies verursacht zu hohe Kosten.

Der Erfindung liegt die Aufgabe zugrunde, ein Verfahren und eine zur Durchführung dieses Verfahrens notwendige Vorrichtung zu entwickeln, mit dem ein derartiger Woodpulp-Verlust beim Arbeitsgang der wirksamen Verbindung mit dem Trägervlies vermieden werden kann.

Zur Lösung des definierten Problems ist nach der Erfindung vorgesehen, dass auf das verfestigte Trägervlies eine dünne Zwischenschicht aus einer Mikrofaser, z. B. nach dem Meltblown-Verfahren, aufgebracht wird und die Schicht aus den Zellstofffasern erst auf diese Zwischenschicht aufgegeben und alles miteinander verbunden wird. Zweckmäßigerweise erfolgt dann diese Verbindung wieder mit der hydrodynamischen Vernadelung. Die neu in einem solchen Produkt vorhandene Zwischenschicht dient weiterhin mit Vorteil als Barriere für die von dem Produkt aufzunehmende Flüssigkeit. Dennoch ist diese Sperrschicht keine luftdichte Trennschicht, welche die Atmungsaktivität des Produktes verhindern würde.

Die Herstellung eines Kompositvlieses allein aus unverfestigten textilen Stapelfasern oder unverfestigten endlosen Polymerfasern zusammen mit einer Schicht aus schmelzgeblasenen Microfasern und das hydrodynamische Vernadeln dieser beiden Schichten zur Verbindung und Verfestigung des Kompositvlieses ist durch die EP 0 418 493 bekannt. Dort dient diese Kombination aber zur Herstellung eines weichen, trockenen Vlieses mit einer höheren Festigkeit. Außerdem soll das Vlies mit der Wasservernadelung so behandelt werden, dass es einen Bereich höherer und einen solchen niedriger Festigkeit hat. Bei der Idee nach der Erfindung dagegen soll die Mikrofaserschicht eine Trennschicht für die darauf aufzugebene Woodpulpschicht herstellen, damit beim Verfestigen mittels der Wasservernadelung die Woodpulpfasern nicht in die Fasern der Trägerschicht verschwämmt werden und damit für das herzustellende Produkt mit Kostenfolge verloren gehen.

Als Trägervlies kommt ein Vlies aus Polyester- und/oder Polypropylenfasern in Frage. Dieses Vlies ist zunächst wasserzuvernadeln, also zu verfestigen. Anschließend wird auf das so stabile Trägervlies eine dünne Schicht einer mikrofeinen Faser, die unter 1 - 5 µm dick ist, auf das Vlies gleichmäßig verteilt gesprüht. Die abkühlenden feinsten Fasern in einer Schicht mit einem Gewicht von zwischen 1 - 4 gr/m², vorzugsweise 2 gr/m² verbinden sich zu einer Art Folie und stellen dennoch keine solche absolut dichte Schicht dar. Auf diese Sperrschicht werden dann die Zellstofffasern z. B. mit dem bekannten airlay-Verfahren aufgegeben. Die Verbindung dieser superabsorbierenden Pulpschicht mit dem von der Zwischenschicht aus der Mikrofaser bedeckten Trägervlies wird dann mittels der Wasservernadelung erzeugt, wobei jetzt die feinen Zellstofffasern nicht mehr oder nur geringfügig durch die Trägereinheit verschwämmt werden können, also dem Gebrauchseffekt des Produktes erhalten bleiben.

Eine Vorrichtung zur Durchführung des Verfahrens der erfindungsgemäßen Art ist prinzipmäßig in der Zeichnung beispielhaft dargestellt.

Zunächst ist das Trägervlies aus den Polyesterfasern und/oder den Polypropylenfasern herzustellen. Dazu dient als Vlieslegeeinrichtung z. B. eine Krempel 1 - 4 oder eine Spinnvliesanlage, die hier nicht dargestellt ist. Die Krempel besteht aus einem Kastenspeiser 1 mit einer darunter angeordneten Schüttelrutsche 2, die die gleichmäßig über die Breite ausgebreiteten Fasern der Krempel mit den bekannten Kratzund Reißwalzen 3 übergibt. Das folgende Endlosband 4 übergibt das gelegte Trägervlies an das Endlosband 5, das zunächst durch eine nur prinzipiell dargestellte Wasservernadelungseinrichtung 6 zur Verfestigung läuft. Hier ist auch eine Vernadelung auf Trommeln denkbar, wie es in der DE-A-197 06 610 beschrieben ist. In fortlaufendem Arbeitsgang wird nun mittels der Einrichtung 7, die nach dem vorbekannten Meltblown-Verfahren arbeitet, eine dünne Schicht von feinsten Fasern gleichmäßig verteilt auf das Trägervlies aufgebracht. Diese Microfasern bilden eine Art Folie, die aber aus einzelnen Fasern besteht, die sehr dicht zueinander verlegt sind. Auf diese Barriereschicht werden nunmehr die Zellstoff-Fasern nach dem air-lay-Verfahren mittels der Vorrichtung 8 gelegt, die im einzelnen in der EP-A-0 032 772 beschrieben ist. Damit ist das Kompositvlies hergestellt und braucht nur noch verfestigt und getrocknet zu werden. Dazu läuft es über die gestrichelt dargestellte Bahn 9 auf das Endlosband 10 zur Vernadelungseinrichtung 11, die ähnlich der Einrichtung 6 aufgebaut sein kann. Im Siebtrommeltrockner 12 kann im kontinuierlichen Durchlaufverfahren der Trockenvorgang durchgeführt werden.

Es ist aber möglich, vor dem letzten Vernadelungsvorgang 11 noch eine weitere Schicht eines Vlieses als Deckschicht auf das Kompositvlies nach der Einrichtung 8 aufzugeben, um die Zellstofffasern im Endprodukt besser einzubinden und damit das Linting zu beeinflussen. Dazu dient dann eine weitere Krempel 1', 3', mittels der ein weiteres Vlies auf das Produkt oben aufgelegt wird. Hier ist wiederum auch eine Spinnvliesanlage möglich. Erst dann wird der abschließende Wasservernadelungsvorgang 11 mit Trocknung 12 durchgeführt.

## Patentansprüche

1. Verfahren zur Herstellung eines Kompositvlieses zur Aufnahme und Speicherung von Flüssigkeiten od. dgl. bestehend aus einem Trägervlies, das zur Verfestigung z. B. hydrodynamisch vernadelt wird, und einer auf das verfestigte Trägervlies aufgegebenen Zellstoffschicht wie aus Woodpulp-Fasern, die mit dem Trägervlies in festen Kontakt gebracht wird, **dadurch gekennzeichnet, dass** auf das verfestigte Trägervlies eine dünne Zwischenschicht aus einer Mikrofaser, z. B. nach dem Meltblown-Verfahren, aufgebracht wird und die Schicht aus den Zellstofffasern erst auf diese Zwischenschicht aufgegeben und alles miteinander verbunden wird.

2. Verfahren nach Anspruch 1, **dadurch gekennzeichnet, dass** die Verbindung der Zellstofffaserschicht mit der Zwischenschicht aus der Mikrofaser und zusätzlich mit dem Trägervlies mittels hydrodynamischer Vernadelung erzeugt wird.

3. Verfahren nach einem der Ansprüche 1 - 2, **dadurch gekennzeichnet, dass** auf die Woodpulp-Schicht eine vierte Schicht als Deckschicht aufgebracht und alles zusammen zur Verbindung mittels einer hydrodynamischen Vernadelung beaufschlagt wird.

4. Kontinueanlage zur Durchführung des Verfahrens nach einem des Ansprüche 1-3 bestehend aus einer Vlieslegeeinrichtung wie Krempel (1 - 4) oder einer Spinnvliesanlage zur Herstellung eines Trägervlieses, dann zur Verminderung des Verlustes von Zellstofffasern beim abschließenden Verfestigen einer Meltblown-Einrichtung (7) zur Aufgabe einer feinen Zwischenschicht aus Microfasern, dann einer Einrichtung (8) zur Aufgabe dieser Schicht aus Zellstofffasern (Woodpulp) und letztlich einer Wasservernadelungseinrichtung (11) zur Verbindung der Zellstofffasern mit den Mikrofasern und ggf. auch den Fasern der Trägerschicht.

5. Kontinueanlage nach Anspruch 4, **dadurch gekennzeichnet, dass** sie ergänzt ist durch eine Aufgabeeinrichtung, wie Krempel (1', 3') oder Spinnvliesanlage, für eine Deckschicht auf die Zellstofffaser-Schicht des Kompositvlieses, der sich dann erst die genannte Wasservernadelungseinrichtung (11) anschließt.

6. Kontinueanlage nach Anspruch 4 oder 5, **dadurch gekennzeichnet, dass** sich an die Vlieslegeeinrichtung (1 - 4) für das Trägervlies zunächst zur Vorverfestigung des Trägervlieses eine Wasservernadelungseinrichtung (6) anschließt, der dann in Linie die Meltblown-Einrichtung (7) folgt.

## Claims

1. Method of producing a composite non-woven fabric for absorbing and storing liquids or the like, comprising a non-woven carrier fabric, which is needled for strengthening purposes, e.g. hydrodynamically, and a pulp layer, such as one formed from wood pulp fibres, which is delivered to the strengthened non-woven carrier fabric, and which is brought into firm contact with the non-woven carrier fabric, **characterised in that** a thin intermediate layer, formed from a microfibre, is applied to the strengthened non-woven carrier fabric, e.g. by the melt-blown method, and the layer formed from the pulp fibres is first delivered to this intermediate layer, and everything is joined together.

2. Method according to claim 1, **characterised in that** the pulp fibre layer is joined to the intermediate layer, formed from the microfibre, and additionally to the non-woven carrier fabric by means of hydrodynamic needling.

3. Method according to one of claims 1 - 2, **characterised in that** a fourth layer is applied to the wood pulp layer as a cover layer, and everything is joined together by means of a hydrodynamic needling process.

4. Continuous system for accomplishing the method according to one of claims 1 - 3, comprising a non-woven fabric layering apparatus such as a card
(1 - 4) or a non-woven fabric spinning system for producing a non-woven carrier fabric, then a melt-blown apparatus (7) for the delivery of a fine intermediate layer formed from microfibres to reduce the loss of pulp fibres during the final strengthening process, then an apparatus (8) for the delivery of this layer formed from pulp fibres (wood pulp), and finally a hydraulic needle-punching apparatus (11) for joining the pulp fibres to the microfibres and possibly also to the fibres of the carrier layer.

5. Continuous system according to claim 4, **characterised in that** it is supplemented by a delivery apparatus, such as a card (1', 3') or a non-woven fabric spinning system, for delivering a cover layer to the pulp fibre layer of the composite non-woven fabric, which layer only then communicates with said hydraulic needle-punching apparatus (11).

6. Continuous system according to claim 4 or 5, **characterised in that**, for the preliminary strengthening of the non-woven carrier fabric, the non-woven fabric layering apparatus (1 - 4) for the non-woven carrier fabric initially communicates with a hydraulic needle-punching apparatus (6) which is then followed in line with the melt-blown apparatus (7).

## Revendications

1. Procédé de production d'un voile composite permettant d'absorber et de confiner des liquides ou analogues, constitué d'un voile de support, qui est aiguilleté pour le consolider, par exemple, par voie hydrodynamique, et d'une couche cellulosique appliquée sur le voile de support consolidé, notamment des fibres de pâte de bois, ladite couche étant amenée en contact solide avec le voile de support, **caractérisé en ce que** l'on applique sur le voile de support consolidé une mince couche intermédiaire d'une microfibre, par exemple élaborée selon le procédé de soufflage en fusion, et la couche de fibres cellulosiques est d'abord appliquée sur cette couche intermédiaire et le tout est ensuite solidarisé.

2. Procédé selon la revendication 1, **caractérisé en ce que** la liaison de la couche de fibres cellulosiques avec la couche intermédiaire constituée de la microfibre et également avec le voile de support se fait au moyen d'un aiguilletage hydrodynamique.

3. Procédé selon l'une quelconque des revendications 1 et 2, **caractérisé en ce que** l'on applique sur la couche de pâte de bois une quatrième couche comme couche de couverture et le tout est conjointement soumis à une liaison au moyen d'un aiguilletage hydrodynamique.

4. Installation continue pour la réalisation du procédé selon l'une quelconque des revendications 1 à 3, constituée d'un distributeur de voile, tel que la machine à carder (1 à 4) ou une installation de filage de voile pour la fabrication d'un voile de support, puis, pour réduire la perte de fibres cellulosiques lors de la consolidation finale, d'un dispositif de soufflage en fusion (7) pour application d'une fine couche intermédiaire de microfibres, puis d'un dispositif (8) pour application de cette couche de fibres cellulosiques (pâte de bois) et, enfin, d'un dispositif d'aiguilletage à l'eau (11) pour lier les fibres cellulosiques aux microfibres et, éventuellement, également aux fibres de la couche de support.

5. Installation continue selon la revendication 4, **caractérisée en ce qu'**elle est complétée par un dispositif de distribution, tel qu'une machine à carder (1', 3') ou une installation de filage de voile, d'une couche de couverture sur la couche de fibres cellulosiques du voile composite, et à laquelle se raccorde ensuite tout d'abord le dispositif d'aiguilletage à l'eau mentionné (11).

6. Installation continue selon la revendication 4 ou 5, **caractérisée en ce qu'**au distributeur de voile (1 à 4) pour le voile de support se raccorde tout d'abord, pour la pré-consolidation du voile de support, un dispositif d'aiguilletage à l'eau (6), qui suit en ligne le dispositif de soufflage en fusion (7).
